# EUROPÄISCHE PATENTSCHRIFT

(11) **EP 0 046 913 B1**
(45) Veröffentlichungstag und Bekanntmachung des Hinweises auf die Patenterteilung: **05.12.1984**
(21) Anmeldenummer: 81106339.5
(22) Anmeldetag: 14.08.1981
(51) Int. Cl.: C23F 3/04, C09K 13/08

(54) **Verfahren zum chemischen Polieren von Niob-Teilen, insbesondere eines Hohlraumresonators**
Method for the chemical polishing of niobium pieces, especially of a cavity resonator
Procédé pour le polissage chimique de pièces de niobium, en particulier d'une cavité résonnante

(30) Priorität: 29.08.1980 DE 3032666; 29.08.1980 DE 3032679
(43) Veröffentlichungstag der Anmeldung: 10.03.1982
(73) Patentinhaber: SIEMENS AKTIENGESELLSCHAFT, 80333 München (DE)
(72) Erfinder: Uzel, Yilmaz, Dipl.-Phys., D-8520 Erlangen (DE)

## Beschreibung

Die Erfindung bezieht sich auf ein Verfahren zum chemischen Polieren von Niob-Teilen, insbesondere eines Hohlraumresonators, in einem HF, HN0₃, H₂S0₄ und H₂0 enthaltenden Säuregemisch.

Niob wird unter anderem als Material für supraleitende Hohlraumresonatoren verwendet. Solche Hohlraumresonatoren können insbesondere für Teilchenbeschleuniger vorgesehen sein. In der supraleitenden Oberfläche dieser Hohlraumresonatoren findet bei deren Betrieb eine Hochfrequenzabsorption statt. Um diese Absorption und die damit verbundenen Verluste klein zu halten, sollen die Oberflächenschichten möglichst homogen zusammengesetzt, möglichst glatt und möglichst frei von Störungen aller Art sein.

Die bei einer mechanischen Bearbeitung der Niob-Oberflächen eines Resonators unvermeidlichen Oberflächenrauhigkeiten mit Rauhtiefen von beispielsweise bis zu 100 ₁1m und mehr müssen daher in besonderen Polierverfahren beseitigt werden. Zugleich ist es im allgemeinen erforderlich, Oberflächenschichten von entsprechender Dicke abzutragen, soweit diese durch die vorhergehende mechanische Bearbeitung hervorgerufene Störungen im Kristallgitter aufweisen. Diese Störungen führen nämlich ebenfalls zu Verlusten.

Aus der DE-PS 2027156 ist beispielsweise ein Verfahren zum anodischen Polieren der Niob-Teile von Hohlraumresonatoren bekannt, bei dem ein H_{Z}S0₄, HF und H₂0 enthaltender Elektrolyt mit einem vorbestimmten Mischungsverhältnis dieser Anteile verwendet wird. Gemäss dem Verfahren wird bei einer Temperatur zwischen 15 und 50°C gearbeitet und keine konstante Spannung zwischen 9 und 50 V derart eingestellt, dass dem Elektrolytstrom überlagerte gedämpfte Stromschwingungen auftreten und spätestens nach vollständigem Abklingen der Stromschwingungen die Spannung solange abgeschaltet wird, bis die während der Stromschwingungen aufgebaute Oxidschicht aufgelöst wird. Diese Verfahrensschritte werden anschliessend noch mehrmals durchlaufen. Das bekannte Verfahren ist zwar sehr gut zum Polieren von Niob-Resonatorflächen geeignet; es ist jedoch verhältnismässig aufwendig.

Dagegen sind rein chemische Polierverfahren wesentlich einfacher durchzuführen. Ein solches Verfahren zum Polieren von Niob-Flächen ist z.B. aus dem Buch von G.L. Miller: «Tantalum and Niobium», Verlag Butterworth Scientific Publications, London 1959, Seite 328, bekannt. Danach sollen die zu polierenden Flächen in ein Bad aus einem Säuregemisch eingebracht werden, das einen Volumenanteil 40%ige Flusssäure (HF), zwei Volumenanteile konzentrierte, d.h. 69%ige Salpetersäure (HN0₃) und zwei Volumenanteile konzentrierte, d.h. 98%ige Schwefelsäure (H₂S0₄) enthält. Besondere Temperaturverhältnisse sind bei diesem bekannten Verfahren nicht zu beachten. Mit dieser Säuremischung lassen sich zwar Oberflächenschichten abtragen. Dabei ist jedoch mehr eine Ätzung als eine Politur der Niob-Flächen zu beobachten. Das bekannte Verfahren ist deshalb zum Polieren von für Hochfrequenzanwendungen vorgesehenen Niob-Teilen wie z.B. von supraleitenden Hohlraumresonatoren nicht geeignet.

Aufgabe der vorliegenden Erfindung ist es deshalb, das eingangs genannte Verfahren zum Polieren von Niob-Teilen dahingehend zu verbessern, dass mit ihm die an eine Politur von Niob-Hohlraumresonatoren zu stellenden Anforderungen zu erfüllen sind, wobei insbesondere die Gefahr einer Anätzung der Resonatorflächen vermieden wird.

Diese Aufgabe wird erfindungsgemäss mit den im Kennzeichen des Hauptanspruchs aufgeführten Massnahmen gelöst. Dabei sollen, wie durch den Hinweis auf ungefähre Werte der einzelnen Anteile des Säuregemisches zum Ausdruck gebracht ist, bei den genannten Werten Abweichungen von ±5% mit eingeschlossen sein.

Den Massnahmen nach der Erfindung liegt die Erkenntnis zugrunde, dass sich mit einem HF, HN0₃, H₂S0₄ und H₂0 enthaltenden Säuregemisch dennoch ein Polieren der Niob-Teile eines Hohlraumresonators vornehmen lässt, falls ganz bestimmte Zusammensetzungen des Gemisches und bestimmte Verfahrensparameter eingehalten werden. Der Grund, warum das bekannte Verfahren nicht zu dem für supraleitende Niob-Hohlraumresonatoren gewünschten Poliereffekt führt, ist nämlich darin zu sehen, dass die Reaktion stark exotherm verläuft und insbesondere von der Grösse des Niob-Volumens und der Temperatur abhängig ist. Ein kleiner Niobkörper wie z.B. ein kreisscheibenförmiges Plättchen aus 0,5 mm starkem Niob-Blech mit einem Durchmesser von 1 cm hat zwar eine entsprechend geringe Wärmemasse und heizt sich deshalb nach Einbringen in das bekannte Säuregemisch etwas auf. Diese Temperaturerhöhung ist jedoch im allgemeinen nicht ausreichend, um die für Hochfrequenzanwendungen geforderte Polierwirkung zu erreichen. Bei einem grösseren Niob-Körper wie z.B. einem Resonator wird dem ihn umgebenden Gemisch aufgrund seiner grossen Wärmemasse sogar noch Wärme entzogen, so dass es zu einer unerwünschten Temperaturverminderung an seiner Oberfläche kommt.

Die mit der Erfindung erreichten Vorteile bestehen also darin, dass bei dem angegebenen Mischungsverhältnis aufgrund des vorbestimmten Volumenverhältnisses von Säure zu Niob-Material und der vorbestimmten Mindesttemperatur eine erhöhte Temperatur an den Oberflächen der Niob-Teile stets gewährleistet ist. Dabei werden zwar die Korngrenzen leicht angeätzt, d.h. sie werden sichtbar. Jedoch werden die Körner mit statistischen Orientierungen nicht unterschiedlich abgetragen; d.h. es ist vorteilhaft, keine Stufenbildung an den Korngrenzen zu beobachten. Die Körner werden deshalb extrem glatt, falls das Niob-Gitter nicht durch eine zu starke Kaltverformung sehr stark gestört ist.

Sollen Niob-Körper mit verhältnismässig kleinem Oberflächen- zu Volumen-Verhältnis poliert werden, so wird vorteilhaft ein noch grösseres Verhältnis des Volumens des Säuregemisches zu dem Volumen der Niob-Teile vorgesehen. Gemäss einer Weiterbildung des Verfahrens nach der Erfindung sollen deshalb die Niob-Teile in ein Säuregemisch eingebracht werden, dessen Volumen mindestens das 50fache des Volumens des Niob-Materials beträgt.

Eine besonders gute Polierwirkung wird erreicht, wenn man die Niob-Teile in ein Säuregemisch einbringt, das etwa 6,5 bis 8,5 Gew.% HF, 12,5 bis 19,5 Gew.% HN0₃, 46 bis 62 Gew.% H₂S0₄ und die restlichen Gewichtsprozente H₂0 enthält.

Eine ausreichend hohe Temperatur an den zu polierenden Flächen der in das Säuregemisch eingebrachten Niob-Teile ist auf alle Fälle gewährleistet, wenn das Säuregemisch eine Mindesttemperatur von 70°C hat.

Zur weiteren Erläuterung der Erfindung wird auf die nachstehend beschriebenen Ausführungsbeispiele verwiesen.

Bei den zu polierenden Niob-Teilen handelte es sich um einen Hohlraumresonator vom TM₀₁₀-Typ, wie er z.B. in der Veröffentlichung «Cryogenics», Januar 1976, Seite 20, Fig. 6 veranschaulicht ist. Der Resonator war aus etwa 1 mm starkem Niob-Blech zusammengesetzt und hatte eine axiale Ausdehnung von 50 mm. Die stirnseitigen, lochscheibenförmigen, etwa 5 mm starken Flanschteile des Resonators mit einem Aussendurchmesser von 54 mm hatten eine zentrale Öffnung von 12 mm Durchmesser für axiale Koppelrohre. Zwischen den Koppelrohren war der eigentliche zylinderförmige Resonatorhohlraum mit einem Innendurchmesser von 25 mm und einer axialen Ausdehnung von 15 mm angeordnet. Das Resonatorgewicht betrug etwa 195 g, so dass das Volumen etwa 23 cm³ betrug. Die gesamte Oberfläche der Niob-Teile des Resonators war etwa 175 cm2 gross. Dieser Resonator wurde in etwa 40 ml einer Säuremischung gemäss der Erfindung poliert. Die Säuremischung bestand aus 25 Volumenprozent 40%iger Flusssäure, 25 Volumenprozent 65%iger Salpetersäure und 50 Volumenprozent 96%iger Schwefelsäure. Dies entspricht einer Zusammensetzung des Säuregemisches von etwa 7,3 Gew.% HF, 14,7 Gew.% HN0₃, 56,9 Gew.% H₂S0₄ und 21,1 Gew.% H₂0. Dieses Säuregemisch aus Säuren allgemein gebräuchlicher Konzentrationen wurde frisch angesetzt, wobei dem Gemisch aus Fluorsäure und Salpetersäure die Schwefelsäure zugesetzt wurde. Dabei stellte sich vorteilhaft eine anfängliche Temperatur von über 75°C ein. Da der Polierprozess sehr schnell abläuft, waren bereits nach 20 Sekunden etwa 70 µm abgetragen, wobei die Innenseite des Resonators glänzend war. Während der Resonator vor dem Polierprozess bei einer kritischen Flussdichte B_{c}^{ac} von etwa 25 mT eine Güte 0₀ von etwa 7x10⁸ hatte, wurde nach der Politur eine Güte Qₒ von etwa 4,5x10⁹ bei einer kritischen Flussdichte B_{c}^{a}c von 73 mT gemessen.

Gemäss einem weiteren Ausführungsbeispiel wurde ein weiterer Resonator des gleichen Typs mit denselben Abmessungen wie in dem vorstehenden Beispiel in etwa 400 ml einer Säuremischung gemäss der Erfindung poliert. Die Säuremischung bestand aus 80 ml 40%iger Flusssäure, 160 ml 69%iger Salpetersäure und 160 ml 98%iger Schwefelsäure. Dieses Säuregemisch aus Säuren allgemein gebräuchlicher Konzentrationen wurde frisch angesetzt, wobei dem Gemisch aus Fluorsäure und Salptersäure die Schwefelsäure zugesetzt wurde. Dabei stellte sich vorteilhaft eine anfängliche Temperatur von über 75°C ein. Da der Polierprozess sehr schnell abläuft, waren bereits nach 30 Sekunden 30 ₁₁m abgetragen, wobei die Innenseite des Resonators glänzend war. Während die Resonatorinnenflächen vor dem Polierprozess eine mittlere Rauhtiefe von etwa 2,5 µm hatten, wurde nach der Politur eine mittlere Rauhtiefe von weniger als 0,3 µm ermittelt.

Das Verfahren nach der Erfindung eignet sich also vorzüglich zu einem schnellen und einfachen Polieren der Oberflächen von Hohlraumresonatoren aus Niob. Es kann selbstverständlich ebensogut auch zum Polieren beliebiger anderer Niob-Teile verwendet werden.

## Patentansprüche

1. Verfahren zum chemischen Polieren von Niob-Teilen, in einem HF, HN0₃, H₂S0₄ und H₂0 enthaltenden Säuregemisch, dadurch gekennzeichnet, dass die Niob-Teile in ein Säuregemisch eingebracht werden, das eine Mindesttemperatur von 40°C hat, dessen Volumen mindestens das 15fache des Volumens des Niob-Materials beträgt und das etwa a Gew.% HF, etwa ß Gew.% HN0₃, etwa y Gew.% H₂SO₄ und die restlichen Gewichtsprozente H₂0 enthält, wobei a zwischen 5 und 10, ß zwischen 11 und 26 sowie y zwischen 36 und 66 liegen.

2. Polierverfahren nach Anspruch 1, dadurch gekennzeichnet, dass die Niob-Teile in ein Säuregemisch eingebracht werden, dessen Volumen mindestens das 50fache des Volumens des Niob-Materials beträgt.

3. Polierverfahren nach Anspruch 1 oder 2, dadurch gekennzeichnet, dass die Niob-Teile in ein Säuregemisch eingebracht werden, das etwa 6,5 bis 8,5 Gew.% HF, 12,5 bis 19,5 Gew.% HN0₃, 46 bis 62 Gew.% H₂S0₄ und die restlichen Gewichtsprozente H₂0 enthält.

4. Polierverfahren nach einem der Ansprüche 1 bis 3, dadurch gekennzeichnet, dass ein Säuregemisch verwendet wird, das etwa 7,3 Gew.% HF, 14,7 Gew.% HN0₃, 56,9 Gew.% H₂S0₄ und 21,1 Gew.% H₂0 enthält.

5. Polierverfahren nach einem der Ansprüche 1 bis 4, dadurch gekennzeichnet, dass die Niob-Teile in ein Säuregemisch eingebracht werden, das eine Mindesttemperatur von 70°C hat.

6. Polierverfahren nach einem der Ansprüche 1 bis 5, dadurch gekennzeichnet, dass die Niob-Teile in eine frisch angesetzte Säuremischung eingebracht werden, der als letzte Säure der vorbestimmte Anteil an H₂S0₄ zugesetzt wurde.

## Claims

1. A process for the chemical polishing of niobium components in an acid mixture containing HF, HN0₃, H₂SO₄and H₂0, characterised in that the niobium components are introduced into an acid mixture which has a minimum temperature of 40°C, the volume of which is at least fifteen times the volume of the niobium material, and which contains about a% by weight of HF, about P% by weight of HN0₃, about y% by weight of H₂SO₄ and the remaining percentage by weight being H₂0, where a lies between 5 and 10, β between 11 and 26 and y between 36 and 66.

2. A polishing process according to Claim 1, characterised in that the niobium components are introduced into an acid mixture, the volume of which is at least fifty times the volume of the niobium material.

3. A polishing process according to Claim 1 or Claim 2, characterised in that the niobium components are introduced into an acid mixture which contains about 6.5 to 8.5% by weight of HF, 12.5 to 19.5% by weight of HN0₃, 46 to 62% by weight of H₂SO₄ and the remaining percent by weight being H₂0.

4. A polishing process according to one of Claims 1 to 3, characterised in that an acid mixture is used which contains about 7.3% by weight of HF, 14.7% by weight of HN0₃, 56.9% by weight of H₂SO₄and 21.1% by weight of H₂0.

5. A polishing process according to one of Claims 1 to 4, characterised in that the niobium components are introduced into an acid mixture which has a minimum temperature of 70°C.

6. A polishing process according to one of Claims 1 to 5, characterised in that the niobium components are introduced into a freshly-prepared acid mixture, in which the predetermined amount of H₂SO₄ was added as the last acid.

## Revendications

1. Procédé de polissage chimique de pièces en niobium, dans un mélange acide contenant HF, HN0₃, H₂SO₄ et H₂0, caractérisé en ce qu'il consiste à mettre les pièces en niobium dans un mélange acide qui a une température minimale de 40°C, dont le volume représente au moins 15 fois le volume du matériau en niobium et qui contient environ a % en poids de HF, environ β % en poids de HN0₃, environ y % en poids de H₂S0₄ et H₂0 pour les pourcentages en poids restants, a étant compris entre 5 et 10, étant compris entre 11 et 26 et y entre 36 et 66.

2. Procédé de polissage suivant la revendication 1, caractérisé en ce qu'il consiste à mettre les pièces en niobium dans un mélange acide, dont le volume représente au moins 50 fois le volume du matériau en niobium.

3. Procédé de polissage suivant la revendication 1 ou 2, caractérisé en ce qu'il consiste à mettre les pièces en niobium dans un mélange acide qui contient environ de 6,5 à 8,5% en poids de HF, de 12,5 à 19,5% en poids de HN0₃, de 46 à 62% en poids de H₂SO₄ et H₂0 pour les pourcentages en poids restants.

4. Procédé de polissage suivant l'une des revendications 1 à 3, caractérisé en ce qu'il consiste à utiliser un mélange acide qui contient environ 7,3% en poids de HF, 14,7% en poids de HN0₃, 56,9% en poids de H₂SO₄ et 21,1% en poids de H₂O.

5. Procédé de polissage suivant l'une des revendications 1 à 4, caractérisé en ce qu'il consiste à mettre les pièces de niobium dans un mélange acide qui a une température minimale de 70°C.

6. Procédé de polissage suivant l'une des revendications 1 à 5, caractérisé en ce qu'il consiste à mettre les pièces en niobium dans un mélange acide fraîchement préparé auquel est ajoutée, à titre de dernier acide, la proportion prescrite de H₂SO₄.
